# EUROPÄISCHE PATENTSCHRIFT

(11) **EP 0 625 184 B1**
(45) Veröffentlichungstag und Bekanntmachung des Hinweises auf die Patenterteilung: **20.12.1995**
(21) Anmeldenummer: 93917366.2
(22) Anmeldetag: 29.01.1993
(51) Int. Cl.: C11D 1/62, C11D 3/00, D06M 13/463, D06M 13/467

(54) **VERFAHREN ZUR HERSTELLUNG NIEDRIGVISKOSER WÄSSRIGER ESTERQUAT-KONZENTRATE**
PROCESS FOR PRODUCING LOW-VISCOSITY AQUEOUS ESTERQUAT CONCENTRATES
PROCEDE DE FABRICATION DE CONCENTRES AQUEUX, DE FAIBLE VISCOSITE, D'ESTERS QUATERNISES

(30) Priorität: 07.02.1992 DE 4203489
(43) Veröffentlichungstag der Anmeldung: 23.11.1994
(73) Patentinhaber: Henkel Kommanditgesellschaft auf Aktien, 40191 Düsseldorf (DE)
(72) Erfinder: PONSATI, Oriol, E-08005 Barcelona (ES); BIGORRA, Joaquim, E-08203 Sabadell (ES); BONASTRE, Nuria, E-08208 Sabadell (ES)
(86) Internationale Anmeldenummer: EP9300203
(87) Internationale Veröffentlichungsnummer: WO9316157

(56) Entgegenhaltungen:
- EP-A- 0 013 780
- EP-A- 0 052 517
- EP-A- 0 165 138
- EP-A- 0 239 910
- WO-A-88/02985
- WO-A-88/10294

## Beschreibung

### Gebiet der Erfindung

Die Erfindung betrifft ein Verfahren zur Herstellung niedrigviskoser wäßriger Esterquat-Konzentrate, bei dem man wäßrige Lösungen von quaternierten Di-Fettsäuretrialkanolaminester-Salzen mit ausgewählten Viskositätsregulatoren versetzt.

### Stand der Technik

Für die Behandlung von Textilfasern, -garnen oder -geweben wird eine Vielzahl von Verbindungen oder Stoffgemischen vorgeschlagen, die den damit behandelten Textilien erwünschte Eigenschaften verleihen oder die Bestandteile von Mitteln zur Textilpflege sind. Je nach Art der angewendeten Wirkstoffe können dabei die Verarbeitungseigenschaften, die Trageeigenschaften der Textilien wie auch deren Pflege verbessert werden.

So beschreibt beispielsweise die amerikanische Patentschrift **US 23 40 881** wäßrige Dispersionen von Kondensationsprodukten, hergestellt aus einem Hydroxyalkylpolyamin und einem Fettsäureglycerid, die die Gleitfähigkeit und die Weichheit der damit behandelten Textilien verbessern.

In den letzten Jahre haben auf dem Gebiet der Textilbehandlungsmittel Produkte an Bedeutung gewonnen, die als kationische Tensidkomponente im wesentlichen quaternierte Estersalze von Fettsäuren mit Alkanolaminen, sogenannte "Esterquats", enthalten. Stellvertretend für den umfangreichen Stand der Technik sei an dieser Stelle auf die Druckschriften **US 3915867, US 4370272, EP-A2 0239910, EP-A2 0293955, EP-A2 0295739** und **EP-A2 0309052** verwiesen.

Esterquats zeichnen sich nicht nur durch ausgezeichnete Avivage- und Antistatikeigenschaften aus, sondern weisen zudem eine für kationische Tenside überraschend gute biologische Abbaubarkeit auf. Von Nachteil ist jedoch, daß sich wäßrige Esterquat-Konzentrate bei niedrigen Scherkräften dilutant und erst bei starker Scherung strukturviskos verhalten. In der Praxis bedeutet dies, daß die Viskosität von wäßrigen Esterquat-Konzentraten beim Pumpen sprunghaft zunimmt und eine Förderung dieser Produkte durch Rohrleitungen somit äußerst problematisch ist.

In der Europäischen Patentanmeldung **EP-A2 0165138** wird vorgeschlagen, die Viskosität von Esterquats auf Basis von Triethanolamin durch den Zusatz von organischen Salzen, wie beispielsweise Natriumgluconat oder kurzkettigen quartären Ammoniumverbindungen zu regulieren. Die nach diesem Verfahren erzielbare Viskositätsminderung beim Pumpen ist für die Mehrzahl der technischen Anwendungen jedoch keinesfalls ausreichend. Für den gleichen Zweck wird in der **WO 88/10294** die Verwendung von langekttigen quartären Ammoniumverbindungen vorgeschlagen.

Die Aufgabe der Erfindung bestand somit darin, ein neues Verfahren zur Herstellung von niedrigviskosen Textilbehandlungsmitteln zu entwickeln, das frei von den geschilderten Nachteilen ist.

### Beschreibung der Erfindung

Gegenstand der Erfindung ist ein Verfahren zur Herstellung niedrigviskoser wäßriger Esterquat-Konzentrate, das sich dadurch auszeichnet, daß man wäßrige Lösungen quaternierter Di-Fettsäuretrialkanolaminester-Salze der Formel **(I)**,
in der R¹CO für einen aliphatischen, linearen oder verzweigten gesättigten Acylrest mit 6 bis 22 Kohlenstoffatomen, [Z] für eine Ethylen-, Propylen- oder Isopropylen-Gruppe und X für Chlorid, Bromid, Sulfat, Methosulfat oder Phosphat steht, mit mindestens einem Viskositätsregler versetzt, der ausgewählt ist aus der Gruppe, die von
(a) quaternierten ungesättigten Di-Fettsäuretrialkanolaminester-Salzen,
(b) quaternierten bzw. pseudoquaternierten Fettsäureamidoamin-Salzen und
(c) diquaternierten Fettsäuretrialkanolaminester-Salzen
gebildet wird.

Überraschenderweise wurde gefunden, daß bei Zusatz der ausgewählten Regulatoren die Viskosität von Esterquat-Konzentraten auch bei kurzzeitiger und geringer Scherung soweit herabgesetzt wird, daß eine Pumpenförderung problemlos möglich wird.

### Quaternierte Di-Fettsäuretrialkanolaminester-Salze

Quaternierte Di-Fettsäuretrialkanolaminester-Salze stellen bekannte Stoffe dar, die nach den einschlägigen Methoden der präparativen organischen Chemie zugänglich sind. Zu ihrer Herstellung geht man üblicherweise von Fettsäuren aus, die im ersten Schritt mit Trialkanolaminen, wie beispielsweise Triethanolamin, Tripropanolamin oder Triisopropanolamin, verestert werden. Der gebildete Difettsäureester kann anschließend in an sich bekannter Weise beispielsweise mit Methylchlorid oder Dimethylsulfat quaterniert werden. Unter dem Begriff "Konzentrat" sind in diesem Zusammenhang 12 bis 40, vorzugsweise 15 bis 25 Gew.-%ige Lösungen der Esterquat- Basis in Wasser und unter dem Begriff "Esterquat-Basis" 70 bis 95, vorzugsweise 80 bis 90 Gew.-%ige Lösungen der Esterquats in Isopropylalkohol zu verstehen.

Typische Beispiele für die Fettsäurekomponenten dieser Verbindungen sind Capronsäure, Caprylsäure, Caprinsäure, Laurinsäure, Myristinsäure, Palmitinsäure, Stearinsäure, Arachinsäure und Behensäure sowie deren technische Mischungen, wie sie beispielsweise bei der Spaltung von pflanzlichen Ölen oder tierischen Fetten anfallen.

Textilbehandlungsmittel mit besonders niedriger Viskosität bei Scherung lassen sich herstellen, indem man quaternierte Di-Fettsäuretrialkanolaminester-Salze der Formel **(I)** einsetzt, in der R¹CO für einen Acylrest mit 12 bis 18 Kohlenstoffatomen, Z für eine Ethylengruppe und/oder X für Chlorid oder Methosulfat steht.

### Viskositätsregulatoren

Als Viskositätsregler a) kommen **quaternierte ungesättigte Di-Fettsäuretrialkanolaminester-Salze** in Betracht, die der Formel **(II)** folgen,
in der R²CO für einen aliphatischen, linearen oder verzweigten Acylrest mit 16 bis 22 Kohlenstoffatomen und 1, 2 oder 3 Doppelbindungen, [Z] für eine Ethylen-, Propylen- oder Isopropylen-Gruppe und X für Chlorid, Bromid, Sulfat, Methosulfat oder Phosphat steht.

Zur Herstellung dieser bekannten Stoffe kann man von ungesättigten Fettsäuren, beispielsweise Palmoleinsäure, Ölsäure, Elaidinsäure, Petroselinsäure, Linolsäure, Linolensäure, Gadoleinsäure und/oder Erucasäure sowie deren technischen Gemischen ausgehen, die in der ersten Stufe mit Trialkanolaminen, wie beispielsweise Ethanolamin, Propanolamin oder Isopropanolamin umgesetzt werden. Die resultierenden Difettsäureester können anschließend in an sich bekannter Weise beispielsweise mit Methylchlorid oder Dimethylsulfat quaterniert werden. Bevorzugt werden als Viskositätsregulatoren quaternierte ungesättigte Di-FettsäuretrialkanolaminesterSalze der Formel **(II)** einsetzt, deren Fettsäurekomponenten sich von der Ölsäure und/oder Elaidinsäure ableiten.

Als viskositätsregulierende Komponente b) können **quaternierte bzw. pseudoquaternierte Fettsäureamidoamine** der Formel **(IIIa)**, **(IIIb)** und/oder **(IIIc**) eingesetzt werden,
in der R³CO für einen aliphatischen, linearen oder verzweigten Acylrest mit 6 bis 22 Kohlenstoffatomen und 0, 1, 2 oder 3 Doppelbindungen, [Z] für eine Ethylen-, Propylen- oder Isopropylen-Gruppe und X für Chlorid, Bromid, Sulfat, Methosulfat oder Phosphat steht.

Auch bei diesen Stoffen handelt es sich um bekannte Verbindungen, die man durch Veresterung von Fettsäuren mit Diaminen, beispielsweise Ethylen- oder Propylendiamin, Dimethylaminmethylamin (DAMA), Dimethylaminethylamin (DAEA) oder Dimethylaminpropylamin (DAPA) und anschließende Methylierung erhalten kann. Die Komponenten **(IIIa)**, **(IIIb)** und **(IIIc)** können nebeneinander im Gemisch vorliegen, wobei das Gewichtsverhältnis innerhalb des Mischungsdreiecks 1 : 1 : 8; 1 : 8 : 1 und 8 : 1 : 1 variieren kann.

Als vorteilhaft hat es sich erwiesen, quaternierte Fettsäureamidoamine der Formeln **(IIIa)**, **(IIIb)** und/oder **(IIIc)** einzusetzen, deren Fettsäurekomponenten 12 bis 18 und insbesondere 12 bis 14 bzw. 16 bis 18 Kohlenstoffatome aufweisen. Besonders bevorzugt sind ferner quaternierte Fettsäureamidoamine, deren Fettsäurekomponenten sich von der Ölsäure und/oder Elaidinsäure ableiten.

Als viskositätsregulierende Komponente c) kommen schließlich **diquaternierte Fettsäuretrialkanolaminester-Salze** der Formel **(IV)** in Betracht,
in der R⁴CO für einen aliphatischen, linearen oder verzweigten Acylrest mit 12 bis 18 Kohlenstoffatomen, [Z] für eine Ethylen-, Propylen oder Isopropylengruppe und [Y] für eine Alkylengruppe mit 0 oder 1 bis 18 Kohlenstoffatomen steht.

Die Viskositätsregulatoren können den wäßrigen Esterquat-Konzentraten in Mengen von 0,1 bis 10, vorzugsweise 1 bis 8 und insbesondere 3 bis 7 Gew.-% - bezogen auf das 100 gew.-%ige Di-Fettsäuretrialkanoaminester-Salz - zugesetzt werden. Das Zumischen kann auf mechanischem Wege, beispielsweise durch Verrühren oder Dispergieren erfolgen; eine chemische Reaktion findet nicht statt.

### Gewerbliche Anwendbarkeit

Die nach dem erfindungsgemäßen Verfahren erhältlichen wäßrigen Esterquat-Konzentrate sind schon bei kurzzeitiger, geringer Scherung niedrigviskos, leicht pumpbar und weisen ausgezeichnete Avivage- und Antistatikeigenschaften auf. Sie eignen sich daher zur Herstellung von Textilbehandlungsmitteln, in denen sie in Mengen von 5 bis 95, vorzugsweise 10 bis 90 Gew.-% - bezogen auf die Mittel - enthalten sein können.

Die folgenden Beispiele sollen den Gegenstand der Erfindung näher erläutern, ohne ihn darauf einzuschränken.

### Beispiele

### I. Eingesetzte Stoffe

A) Esterquats
   Quaternierte Di-Fettsäuretriethanolaminester-Salze der Formel **(I)**
   A1) Produkt auf Basis C_{16/18}-Talgfettsäure, 90 gew.-%ige Lösung in Wasser (Pulcra S.A., Barcelona/ES)
   A2) Produkt auf Basis C_{16/18}-Talgfettsäure, 90 gew.-%ige Lösung in Wasser (STEPANTEX^{(R)} VS 90, Stepan Co.)
B) Viskositätsregulatoren
   B1) Umsetzungsprodukt von Di-Ölsäuretriethanolaminester mit Dimethylsulfat.
   B2) Umsetzungsprodukt von C_{12/18}-Kokosfettsäure mit DAPA, quaterniert mit Dimethylsulfat.
   B3) Umsetzungsprodukt von C_{16/18}-Talgfettsäure mit DAPA, quaterniert mit Dimethylsulfat.
   B4) Bis-(C_{16/18}-talgfettsäuretriethanolamin)adipat, quaterniert mit Dimethylsulfat.

### II. Anwendungstechnische Beispiele

**Herstellung der Testmischungen.** In einem 1-l-Kolben wurden 177 g quaterniertes Di-Fettsäuretriethanolaminester-Salz (A1, A2, jeweils berechnet als 100 Gew.-% Feststoff) sowie 2 g Magnesiumchlorid vorgelegt und in 813 g entionisiertem Wasser gelöst. Die Mischung wurde auf 50°C erwärmt und mit Natriumhydroxid auf pH = 3,0 eingestellt. Nach Abkühlen auf 37°C wurden 8 g Parfumöl zugesetzt.

**Pump-Test.** Die Testmischungen wurden gegebenenfalls nach Zusatz der Viskositätsregulatoren auf 20°C temperiert und mit Hilfe einer Peristaltikpumpe (Heidolph RZR2, 800 Upm) über einen Zeitraum von 30 min im Kreis gepumpt. Vor der Durchführung sowie nach Beendigung der Pumpversuche wurden die Viskositäten der Mischungen mit Hilfe eines Brookfield RVT-Viskosimeters (Spindel 2 bis 7, 10 Upm) bestimmt. Die Ergebnisse sind in Tabelle 1 zusammengefaßt (Prozentangaben als Gew.-%).

**Tabelle 1**

| Viskositätsmessungen im Pump-Test | | | | | |
|---|---|---|---|---|---|
| **Bsp.** | **EQ** | **VR** | **c(VR) %** | **Viskosität (mPa*s)** | |
| | | | | **vor Pumpen** | **nach Pumpen** |
| 1 | A1 | B1 | 2,0 | 36 | 450 |
| 2 | A1 | B1 | 5,0 | 34 | 290 |
| 3 | A1 | B1 | 7,0 | 36 | 226 |
| 4 | A1 | B2 | 2,0 | 38 | 214 |
| 5 | A1 | B2 | 5,0 | 40 | 156 |
| 6 | A1 | B2 | 7,0 | 52 | 124 |
| 7 | A1 | B3 | 5,0 | 32 | 188 |
| 8 | A1 | B5 | 5,0 | 22 | 406 |
| V1 | A1 | - | - | 620 | 3480 |
| V2 | A2 | - | - | 44 | 5150 |
| Legende: EQ = Esterquat VR = Viskositätsregulator c(VR) = Konzentration Viskositätsregulator | | | | | |

**Homogenisator-Test.** Die Testmischungen wurden gegebenenfalls nach Zusatz der Viskositätsregulatoren in einen Homogenisator vom Typ eines Rotor-Stator-Mischers gegeben und dort bei 20°C zunächst fünfmal für 5 min sowie abschließend einmal für 15 min durchmischt. Die Viskositäten der Mischungen wurden vor Beginn sowie jeweils nach Abschluß jeder Mischperiode nach der Brookfield-Methode (siehe Pump-Test) bestimmt. Die Ergebnisse sind in Tabelle 2 zusammengefaßt (Prozentangaben als Gew.-%)

**Tabelle.2**

| Viskositätsmessungen im Homogenisator-Test | | | | | | | | |
|---|---|---|---|---|---|---|---|---|
| **Bsp.** | **EQ** | **VR** | **c(VR) %** | **Viskosität (mPa*s) nach min** | | | | |
| | | | | **0** | **5** | **10** | **15** | **40** |
| 9 | A1 | B1 | 2,0 | 36 | 1320 | 190 | 312 | 44 |
| 10 | A1 | B1 | 5,0 | 34 | 214 | 112 | 122 | 34 |
| 11 | A1 | B1 | 7,0 | 36 | 202 | 600 | 136 | 36 |
| 12 | A1 | B2 | 2,0 | 38 | 70 | 70 | 64 | 52 |
| 13 | A1 | B2 | 5,0 | 40 | 112 | 100 | 106 | 56 |
| 14 | A1 | B2 | 7,0 | 52 | 126 | 110 | 102 | 38 |
| 15 | A1 | B3 | 5,0 | 32 | 38 | 40 | 40 | 28 |
| 16 | A1 | B5 | 5,0 | 22 | 34 | 40 | 44 | 22 |
| V3 | A1 | - | - | 620 | 5600 | 5350 | 3530 | 90 |
| V4 | A2 | - | - | 44 | 4930 | 6300 | 2930 | 34 |

## Patentansprüche

1. Verfahren zur Herstellung niedrigviskoser wäßriger Esterquat-Konzentrate **dadurch gekennzeichnet**, daß man wäßrige Lösungen quaternierter Di-Fettsäuretrialkanolaminester-Salze der Formel **(I)** in der R¹CO für einen aliphatischen, linearen oder verzweigten gesättigten Acylrest mit 6 bis 22 Kohlenstoffatomen, [Z] für eine Ethylen-, Propylen- oder Isopropylen-Gruppe und X für Chlorid, Bromid, Sulfat, Methosulfat oder Phosphat steht, mit mindestens einem Viskositätsregler versetzt, der ausgewählt ist aus der Gruppe, die von
(a) quaternierten ungesättigten Di-Fettsäuretrialkanolaminester-Salzen,
(b) quaternierten bzw. pseudoquaternierten Fettsäureamidoamin-Salzen und
(c) diquaternierten Fettsäuretrialkanolaminester-Salzen
gebildet wird.

2. Verfahren nach Anspruch 1, **dadurch gekennzeichnet**, daß man als Esterquats quaternierte Di-Fettsäuretrialkanolaminester-Salze der Formel **(I)** einsetzt, in der R¹CO für einen Acylrest mit 12 bis 18 Kohlenstoffatomen, Z für eine Ethylengruppe und/oder X für Chlorid oder Methosulfat steht.

3. Verfahren nach den Ansprüchen 1 und 2, **dadurch gekennzeichnet**, daß man als Viskositätsregulatoren quaternierte ungesättigte Di-Fettsäuretrialkanolaminester-Salze der Formel **(II)** einsetzt, in der R²CO für einen aliphatischen, linearen oder verzweigten Acylrest mit 16 bis 22 Kohlenstoffatomen und 1, 2 oder 3 Doppelbindungen, [Z] für eine Ethylen-, Propylen- oder Isopropylen-Gruppe und X für Chlorid, Bromid, Sulfat, Methosulfat oder Phosphat steht.

4. Verfahren nach Anspruch 3, **dadurch gekennzeichnet**, daß man als Viskositätsregulatoren quaternierte ungesättigte Di-Fettsäuretrialkanolaminester-Salze der Formel **(II)** einsetzt, deren Fettsäurekomponenten sich von der Ölsäure und/oder Elaidinsäure ableiten.

5. Verfahren nach den Ansprüchen 1 und 2, **dadurch gekennzeichnet**, daß man als Viskositätsregulatoren quaternierte bzw. pseudoquaternierte Fettsäureamidoamine der Formel **(IIIa)**, **(IIIb)** und/oder **(IIIc)** einsetzt, in der R³CO für einen aliphatischen, linearen oder verzweigten Acylrest mit 6 bis 22 Kohlenstoffatomen und 0, 1, 2 oder 3 Doppelbindungen, [Z] für eine Ethylen-, Propylen- oder Isopropylen-Gruppe und X für Chlorid, Bromid, Sulfat, Methosulfat oder Phosphat steht.

6. Verfahren nach Anspruch 5, **dadurch gekennzeichnet**, daß man als Viskositätsregulatoren quaternierte Fettsäureamidoamine der Formeln **(IIIa)**, **(IIIb)** und/oder **(IIIc)** einsetzt, deren Fettsäurekomponenten 12 bis 18 Kohlenstoffatome aufweisen.

7. Verfahren nach Anspruch 5, **dadurch gekennzeichnet**, daß man als Viskositätsregulatoren quaternierte Fettsäureamidoamine der Formeln **(IIIa)**, **(IIIb)** und/oder **(IIIc)** einsetzt, deren Fettsäurekomponenten 12 bis 14 Kohlenstoffatome aufweisen.

8. Verfahren nach Anspruch 5, **dadurch gekennzeichnet**, daß man als Viskositätsregulatoren quaternierte Fettsäureamidoamine der Formeln **(IIIa)**, **(IIIb)** und/oder **(IIIc)** einsetzt, deren Fettsäurekomponenten 16 bis 18 Kohlenstoffatome aufweisen.

9. Verfahren nach Anspruch 5, **dadurch gekennzeichnet**, daß man als Viskositätsregulatoren quaternierte Fettsäureamidoamine der Formeln **(IIIa)**, **(IIIb)** und/oder **(IIIc)** einsetzt, deren Fettsäurekomponenten sich von der Ölsäure und/oder Elaidinsäure ableiten.

10. Verfahren nach den Ansprüchen 1 und 2, **dadurch gekennzeichnet**, daß man als Viskositätsregulatoren diquaternierte Fettsäuretriethanolaminester-Salze der Formel **(IV)** einsetzt, in der R⁴CO für einen aliphatischen, linearen oder verzweigten Acylrest mit 12 bis 18 Kohlenstoffatomen, [Z] für eine Ethylen-, Propylen oder Isopropylengruppe und [Y] für eine Alkylengruppe mit 0 oder 1 bis 18 Kohlenstoffatomen steht.

11. Verfahren nach Anspruch 10, **dadurch gekennzeichnet**, daß man Viskositätsregulatoren der Formel **(IV)** einsetzt, in der R⁴CO für einen Acylrest mit 16 bis 18 Kohlenstoffatomen, [Y] für eine Alkylengruppe mit 4 bis 8 Kohlenstoffatomen und [Z] für eine Ethylengruppe steht.

12. Verfahren nach den Ansprüchen 1 bis 11 , **dadurch gekennzeichnet**, daß man die Viskositätsregler den wäßrigen Esterquat-Konzentraten in Mengen von 0,1 bis 10 Gew.-% - bezogen auf das 100 gew.-%ige Di-Fettsäuretrialkanoaminester-Salz - zusetzt.

## Claims

1. A process for the production of low-viscosity aqueous esterquat concentrates, **characterized in that** at least one viscosity regulator selected from the group consisting of
(a) quaternized unsaturated difatty acid trialkanolamine ester salts,
(b) quaternized or pseudoquaternized fatty acid amidoamine salts,
(c) diquaternized fatty acid trialkanolamine ester salts
is added to aqueous solutions of quaternized difatty acid trialkanolamine ester salts corresponding to formula **(I)**: in which
R¹CO is an aliphatic, linear or branched saturated acyl radical containing 6 to 22 carbon atoms,
[Z] is an ethylene, propylene or isopropylene group and
X represents chloride, bromide, sulfate, methosulfate or phosphate.

2. A process as claimed in claim 1, **characterized in that** quaternized difatty acid trialkanolamine ester salts corresponding to formula **(I)**, in which R¹CO is an acyl radical containing 12 to 18 carbon atoms, Z is an ethylene group and/or X is chloride or methosulfate, are used as the esterquats.

3. A process as claimed in claims 1 and 2, **characterized in that** quaternized unsaturated difatty acid trialkanolamine ester salts corresponding to formula **(II)**: in which
R²CO is an aliphatic, linear or branched acyl radical containing 16 to 22 carbon atoms and 1, 2 or 3 double bonds,
[Z] is an ethylene, propylene or isopropylene group and
X is chloride, bromide, sulfate, methosulfate or phosphate,
are used as the viscosity regulators.

4. A process as claimed in claim 3, **characterized in that** quaternized unsaturated difatty acid trialkanolamine ester salts corresponding to formula **(II)**, of which the fatty acid components are derived from oleic acid and/or elaidic acid, are used as the viscosity regulators.

5. A process as claimed in claims 1 and 2, **characterized in that** quaternized or pseudoquaternized fatty acid amido-amines corresponding to formula **(IIIa)**, (**IIIb)** and/or **(IIIc)**: in which
R³CO is an aliphatic, linear or branched acyl radical containing 6 to 22 carbon atoms and 0, 1, 2 or 3 double bonds,
[Z] is an ethylene, propylene or isopropylene group and
X is chloride, bromide, sulfate, methosulfate or phosphate,
are used as the viscosity regulators.

6. A process as claimed in claim 5, **characterized in that** quaternized fatty acid amidoamines corresponding to formulae **(IIIa)**, **(IIIb)** and/or **(IIIc)**, of which the fatty acid components contain 12 to 18 carbon atoms, are used as the Viscosity regulators.

7. A process as claimed in claim 5, **characterized in that** quaternized fatty acid amidoamines corresponding to formulae **(IIIa)**, **(IIIb)** and/or **(IIIc)**, of which the fatty acid components contain 12 to 14 carbon atoms, are used as the viscosity regulators.

8. A process as claimed in claim 5, **characterized in that** quaternized fatty acid amidoamines corresponding to formulae **(IIIa)**, **(IIIb)** and/or **(IIIc)**, of which the fatty acid components contain 16 to 18 carbon atoms, are used as the viscosity regulators.

9. A process as claimed in claim 5, **characterized in that** quaternized fatty acid amidoamines corresponding to formulae **(IIIa)**, **(IIIb)** and/or **(IIIc)**, of which the fatty acid components are derived from oleic acid and/or elaidic acid, are used as the viscosity regulators.

10. A process as claimed in claims 1 and 2, **characterized in that** diquaternized fatty acid triethanolamine ester salts corresponding to formula **(IV)**: in which
R⁴CO is an aliphatic, linear or branched acyl radical containing 12 to 18 carbon atoms,
[Z] is an ethylene, propylene or isopropylene group and
[Y] is an alkylene group containing 0 or 1 to 18 carbon atoms,
are used as the viscosity regulators.

11. A process as claimed in claim 10, **characterized in that** viscosity regulators corresponding to formula **(IV)**, in which R⁴CO is an acyl radical containing 16 to 18 carbon atoms, [Y] is an alkylene group containing 4 to 8 carbon atoms and [Z] is an ethylene group, are used.

12. A process as claimed in claims 1 to 11, **characterized in that** the viscosity regulators are added to the aqueous esterquat concentrates in quantities of 0.1 to 10% by weight, based on the 100% by weight difatty acid trialkanolamine ester salt.

## Revendications

1. Procédé de fabrication de concentrés aqueux, de faible viscosité, d'esters quaternisés, **caractérisé en ce que** l'on mélange des solutions aqueuses de sels de diesters quaternisés de trialcanolamine et d'acide gras de la formule (I) dans laquelle R¹CO représente un radical acyle saturé aliphatique, linéaire ou ramifié, comportant 6 a 22 atomes de carbone, [Z] correspond a un groupe éthylène, propylène ou isopropylène et X est un chlorure, un bromure, un sulfate, un méthosulfate ou un phosphate,
avec au moins un régulateur de viscosité, qui est sélectionné dans le groupe constitué des
(a) sels de diesters quaternisés de trialcanolamine et d'acide gras insaturé,
(b) sels quaternisés ou pseudoquaternisés d'amidoamine et d'acide gras et des
(c) sels diquaternisés d'esters de trialcanolamine et d'acide gras.

2. Procédé selon la revendication 1, **caractérisé en ce que** l'on met en oeuvre comme esters quaternisés, des sels de diesters quaternisés de trialcanolamine et d'acide gras de la formule (I), dans laquelle R¹CO représente un radical acyle comportant 12 à 18 atomes de carbone, Z correspond à un groupe éthylène et/ou X est un chlorure ou un méthosulfate.

3. Procédé selon une des revendications 1 et 2, **caractérisé en ce que** l'on met en oeuvre comme régulateurs de viscosité, des sels de diesters quaternisés de trialcanolamine et d'acide gras insaturé de la formule (II), dans laquelle R²CO représente un radical acyle aliphatique, linéaire ou ramifié, comportant 16 à 22 atomes de carbone et 1, 2 ou 3 doubles liaisons, [Z] correspond à un groupe éthylène, propylène ou isopropylène et X est un chlorure, un bromure, un sulfate, un méthosulfate ou un phosphate.

4. Procédé selon la revendication 3, **caractérisé en ce que** l'on met en oeuvre comme régulateurs de viscosité, des sels de diesters quaternisés de trialcanolamine et d'acide gras insaturé de la formule (II), dont les composants acide gras sont dérivés des acides oléique et/ou élaïdique.

5. Procédé selon les revendications 1 et 2, **caractérisé en ce que** l'on met en oeuvre comme régulateurs de viscosité, des amidoamines d'acides gras quaternisées ou pseudoquaternisées de la formule (IIIa), (IIIb) et/ou (IIIc), dans lesquelles R³CO représente un radical acyle aliphatique, linéaire ou ramifié, comportant 6 à 22 atomes de carbone et 0, 1, 2 ou 3 doubles liaisons, [Z] correspond à un groupe éthylène, propylène ou isopropylène et X est un chlorure, un bromure, un sulfate, un méthosulfate ou un phosphate.

6. Procédé selon la revendication 5, **caractérisé en ce que** l'on met en oeuvre comme régulateurs de viscosité, des amidoamines quaternisées d'acides gras des formules (IIIa), (IIIb) et/ou (IIIc), dont les composants acide gras comportent 12 à 18 atomes de carbone.

7. Procédé selon la revendication 5, **caractérisé en ce que** l'on met en oeuvre comme régulateurs de viscosité, des amidoamines quaternisées d'acides gras des formules (IIIa), (IIIb) et/ou (IIIc), dont les composants acide gras comportent 12 à 14 atomes de carbone.

8. Procédé selon la revendication 5, **caractérisé en ce que** l'on met en oeuvre comme régulateurs de viscosité, des amidoamines quaternisées d'acides gras des formules (IIIa), (IIIb) et/ou (IIIc), dont les composants acide gras comportent 16 à 18 atomes de carbone.

9. Procédé selon la revendication 5, **caractérisé en ce que** l'on met en oeuvre comme régulateurs de viscosité, des amidoamines quaternisées d'acides gras des formules (IIIa), (IIIb) et/ou (IIIc), dont les composants acide gras sont dérivés des acides oléique et/ou élaïdique.

10. Procédé selon les revendications 1 et 2, **caractérisé en ce que** l'on met en oeuvre comme régulateurs de viscosité, des sels d'esters diquaternisés de triéthanolamine et d'acide gras de la formule (IV), dans laquelle R⁴CO représente un radical acyle aliphatique, linéaire ou ramifié, comportant 12 à 18 atomes de carbone, [Z] correspond à un groupe éthylène, propylène ou isopropylène et [Y] est un groupe alkylène possédant 0 ou 1 à 18 atomes de carbone.

11. Procédé selon la revendication 10, **caractérisé en ce que** l'on met en oeuvre des régulateurs de viscosité de la formule (IV), dans laquelle R⁴CO représente un radical acyle comportant 16 à 18 atomes de carbone, [Y] correspond à un groupe alkylène possédant 4 à 8 atomes de carbone et [Z] est un groupe éthylène.

12. Procédé selon les revendications 1 à 11, **caractérisé en ce que** l'on ajoute les régulateurs de viscosité aux concentrés aqueux d'esters quaternisés en proportions de 0,1 à 10 % en poids, par rapport au sel de diester de trialcanolamine et d'acide gras à 100 % en poids.
